# FASCICULE DE BREVET EUROPEEN

(11) **EP 0 896 639 B1**
(45) Date de publication et mention de la délivrance du brevet: **29.08.2001**
(21) Numéro de dépôt: 97921898.9
(22) Date de dépôt: 28.04.1997
(51) Int. Cl.: C23C 4/16

(54) **PROCEDE ET INSTALLATION DE METALLISATION DE TUYAUX EN FONTE**
VERFAHREN UND VORRICHTUNG ZUR METALBESCHICHTUNG VON ROHREN UND GUSSEISEN
METHOD AND INSTALLATION FOR METALLIZING CAST-IRON PIPES

(30) Priorité: 02.05.1996 FR 9605510
(43) Date de publication de la demande: 17.02.1999
(73) Titulaire: SAINT-GOBAIN PAM, 54000 Nancy (FR)
(72) Inventeur: GIRARDIN, Denis, F-54000 Pont-à-Mousson (FR); LAMOURET, Christophe, F-54000 Pont-à-Mousson (FR); LHUILLIER, Joel, F-54610 Raucourt (FR)
(74) Mandataire: Puit, Thierry
(86) Numéro de dépôt international: FR9700756
(87) Numéro de publication internationale: WO9742355

(56) Documents cités:
- WO-A-94/13472
- DE-A- 4 244 610
- GB-A- 763 368
- US-A- 1 978 415
- US-A- 5 133 126
- PATENT ABSTRACTS OF JAPAN vol. 7, no. 114 (C-166), 18 Mai 1983 & JP 58 032688 A (KUBOTA TEKKO), 25 Février 1983,
- PATENT ABSTRACTS OF JAPAN vol. 10, no. 245 (C-368), 22 Août 1986 & JP 61 076658 A (KAWASAKI STEEL CORP), 19 Avril 1986,

## Description

La présente invention est relative à un procédé de métallisation de supports métalliques et se rapporte plus particulièrement à la métallisation à chaud de tuyaux notamment de tuyaux en fonte qui sont obtenus par coulée continue verticale.

Parmi les procédés connus de métallisation à chaud de tuyaux, on connaît :
- la galvanisation à chaud à façon;
- le revêtement de Zn ou de ZnAl en continu de tôles d'acier;
- les méthodes de projection thermique d'alliages de Zn ou de ZnAl;
- le zingage de tuyaux.

Les solutions existantes de galvanisation présentent les inconvénients suivants.

La galvanisation à chaud à façon revêt le tuyau intérieurement et extérieurement et le tuyau subit une remontée en température, de sorte que les résultats d'autres opérations préalables exécutées sur le tuyau à des températures moins élevées risquent d'être compromis.

La galvanisation à chaud par voie liquide au défilé pose le problème actuellement insoluble de l'étanchéité au bain liquide entre le tuyau vertical et le métal liquide, ainsi que le problème de la gestion d'un bain sain (sans mattes) et de composition stable dans le temps.

La métallisation à froid associée à un recuit permettrait d'assurer une bonne diffusion si l'on respecte des conditions draconiennes de préparation de surface du tuyau et imposerait vraisemblablement un traitement thermique sous atmosphère inerte.

Le coût d'un tel cycle de traitement serait important et présenterait de ce fait un intérêt économique limité.

Le tuyau à revêtir issu de la coulée continue n'est pas rugueux ce qui rend impossible l'accrochage d'un revêtement à froid sans procéder à une préparation de surface.

Pour obtenir un revêtement diffusé, il faut un tuyau exempt de peau d'oxydes et la température de travail doit être élevée ou bien le temps de maintien du tuyau doit être long.

L'invention vise à réaliser un revêtement diffusé uniforme ayant une bonne résistance aux chocs.

L'invention a en outre pour but de réaliser un revêtement très adhérent sur l'extérieur d'un tuyau dont la position et le diamètre varient, défilant en continu en direction verticale et ne pouvant subir de rotation, tout en évitant de faire subir au tuyau une trempe thermique.

L'invention a de plus pour but de réaliser un revêtement assurant l'auto-cicatrisation des blessures.

L'invention a enfin pour but de réaliser un revêtement qui participe à la résistance à la corrosion en situation enterrée.

Elle a donc pour objet un procédé de métallisation d'un tuyau métallique obtenu par coulée verticale et déplacé verticalement en continu selon un mouvement ascendant, caractérisé en ce qu'il consiste:
- à refroidir le tuyau dans une atmosphère inerte vis-à-vis de l'oxydation jusqu'à une température de 700 à 900°C; et
- à projeter sur le tuyau préalablement refroidi à la température précitée, un alliage de métallisation à base de zinc à l'aide d'un ensemble de pistolets de projection disposés de manière à entourer le trajet du tuyau à métalliser.

Suivant une caractéristique particulière de l'invention, on fait osciller les pistolets de projection autour du trajet du tuyau avec une fréquence et une amplitude angulaire adaptées à la vitesse de déplacement du tuyau en vue de l'obtention d'un revêtement uniforme en épaisseur.

L'invention a également pour objet une installation de métallisation d'un tuyau métallique obtenu par coulée continue verticale ascendante et déplacé verticalement en continu, caractérisée en ce qu'elle comprend sur le trajet du tuyau, une station de métallisation comprenant un passage pour le tuyau, une enceinte de métallisation, des pistolets de projection montés dans ladite enceinte sur une platine oscillante entourant ledit trajet, des moyens d'alimentation de chaque pistolet en matériau de métallisation et des moyens pour faire osciller la platine de support et pour déplacer les pistolets dans ladite enceinte selon un mouvement oscillant dont la fréquence et l'amplitude angulaire assurent la réalisation d'un revêtement uniforme en épaisseur.

L'invention a en outre pour objet un tuyau métallique obtenu par coulée verticale, caractérisé en ce qu'il comporte un revêtement de métallisation obtenu par le procédé défini ci-dessus.

Selon une caractéristique particulière, les pistolets de projection sont au nombre de trois et sont disposés sur la platine à 120° les uns des autres.

Selon une autre caractéristique particulière, les pistolets de projection sont des pistolets à flamme ou des pistolets à arc.

Selon encore une autre caractéristique de l'invention, le matériau de métallisation est un fil d'alliage ZnₓAl₁₋ₓ et les moyens d'alimentation en matériau de métallisation comprennent pour chaque pistolet une réserve de fil et un dispositif de dévidage commandé par le mouvement d'oscillation de la platine de support des pistolets.

L'invention sera mieux comprise à la lecture de la description qui va suivre, donnée uniquement à titre d'exemple et faite en se référant aux dessins annexés, sur lesquels :
- la Fig.1 est une vue schématique en coupe verticale d'une installation de métallisation suivant l'invention;
- la Fig.2 est une vue schématique en coupe suivant la ligne 2-2 de la figure 1;
- la Fig.3 est une vue schématique partielle de côté de l'installation de métallisation de la figure 1;
- la Fig.4 est une vue en coupe partielle d'un pistolet à flamme de l'installation; et
- la Fig.5 est une micrographie d'un revêtement obtenu par le procédé suivant l'invention.

L'installation de métallisation représentée à la figure 1 comporte sur le trajet d'un tuyau T obtenu dans une installation de coulée continue verticale ascendante non représentée et au-dessus de cette installation, une cheminée 1 pour le passage du tuyau T en cours de fabrication, dans lequel est injecté par un conduit 2, de l'azote pour permettre au tuyau T de se déplacer entre la sortie de l'installation de coulée et l'installation de métallisation dans une atmosphère de protection de la surface du tuyau T contre l'oxydation.

La cheminée 1 comporte une partie inférieure 3 dans laquelle le tuyau passe progressivement au cours de son déplacement ascendant de 1100°C à 1000°C et une partie supérieure 4 refroidie à l'eau située immédiatement au-dessous de la zone de métallisation et dans laquelle La température du tuyau passe de 1000°C à une température comprise entre 700 et 900°C.

Un masque coulissant 5 en matériau isolant thermique est disposé dans la cheminée 1 au niveau de la jonction de la partie inférieure 3 et de la partie supérieure 4 de celle-ci et son déplacement dans la partie supérieure 4 refroidie permet de contrôler le refroidissement du tuyau T par interposition entre le tuyau et la paroi de ladite partie refroidie.

Au-dessus de la cheminée 1 est disposée une enceinte de métallisation 6 comprenant un fond 7 incliné vers le bas, du centre vers la périphérie, et pourvu de conduits d'aspiration 8.

Dans sa partie centrale, le fond 7 est raccordé à un capot anti-chutes 9 à travers lequel le tuyau T à revêtir passe avec un jeu minimal afin d'éviter que le produit de métallisation projeté qui n'adhère pas à la paroi du tuyau ne tombe vers le bas de l'installation.

L'enceinte comporte en outre une platine oscillante 10 sur laquelle sont montés des pistolets de projection tels que le pistolet de métallisation à flamme 11.

Chaque pistolet est alimenté en fil de métallisation 12 d'une manière qui sera décrite en référence aux figures 2 à 4.

Les pistolets 11 sont par exemple au nombre de trois et sont disposés sur la platine 10 à 120° les uns des autres.

Chaque pistolet 11 projette un jet 13 de matériau de métallisation sur le tuyau T pendant son déplacement ascendant.

Les pistolets de projection peuvent également être des pistolets à arc.

Ils peuvent également être constitués par des organes de pulvérisation de métal liquide.

Les pistolets à flamme présentent cependant l'avantage de constituer une technologie chaude qui ne perturbe pas la cinétique de refroidissement du produit.

Ils assurent un excellent rendement de la projection des gouttelettes d'alliage pulvérisé car les gouttelettes ne sont pas chassées du support comme par exemple dans le cas de l'utilisation de pistolets à arc.

Le débit des pistolets à flamme est plus fin que celui des pistolets à arc.

Ils nécessitent un seul fil de matériau de métallisation alors qu'il faut deux fils pour les pistolets à arc.

La paroi supérieure 14 de l'enceinte 6 comporte elle aussi des conduits d'aspiration 15.

L'enceinte 6 est surmontée d'une gaine 16 refroidie à l'eau permettant au tuyau métallisé de sortir de l'installation de métallisation à une température de 750°C et formant un écran thermique qui évite de chauffer exagérément l'installation.

L'installation représentée en coupe à la figure 2 comporte une plate-forme (non représentée) traversée par le tuyau en formation, sur laquelle est montée l'enceinte de métallisation pourvue de la platine annulaire 10.

La platine 10 est entraînée en rotation selon un mouvement oscillant par un mécanisme approprié non représenté.

Comme indiqué plus haut, dans le présent exemple, elle porte trois pistolets de métallisation à flamme 11.

Ce nombre de trois assure le meilleur compromis entre le coût de l'installation et la régularité de l'épaisseur du revêtement. Toutefois, le nombre de pistolets peut être différent de trois.

L'amplitude de déplacement angulaire de la platine 10 ainsi que sa fréquence sont fonction de l'angle de dispersion des jets 13 de métal fondu que projettent les pistolets 11 ainsi que de la vitesse de déplacement du tuyau T afin de permettre l'application d'une couche de métallisation d'épaisseur uniforme.

A chaque pistolet de métallisation 11 qui comporte des moyens d'alimentation en oxygène et en gaz, par l'intermédiaire de flexibles appropriés (non représentés), est associé un dispositif d'alimentation en produit de métallisation sous forme de fil 12.

Chaque dispositif comprend une réserve de fil 20 et un dévidoir désigné par la référence générale 21, destiné à amener le fil de métallisation 12 de la réserve de fil 20 au pistolet 11 associé compte tenu des mouvements oscillants auxquels est soumis le pistolet 11 porté par la platine oscillante 10.

Le fil 12 est avantageusement constitué d'un alliage contenant de 5 à 15% d'Al.

Il est également possible d'utiliser un fil fourré formé d'une âme de Zn entourée d'une gaine d'Al, auquel cas, on peut obtenir après fusion un alliage Zn₄₅Al₅₅. Le fil fourré peut également être formé d'une âme d'aluminium et d'une gaine de Zn.

On choisit le meilleur fil fourré ou le meilleur alliage pour aboutir à une composition de métallisation de type ZnₓAl₁₋ₓ souhaitée.

Sur la figure 3, on a représenté l'un des pistolets de projection 11 porté par la platine oscillante 10 de l'installation ainsi que la réserve de fil 20 et le dispositif de dévidage ou dévidoir 21 associé.

Le fil de métallisation 12 est placé sous forme de bobine dans un fût 22, par exemple un fût de type standard pour produits pétroliers pourvu d'un noyau central 23 sur lequel la bobine de fil (non représentée) est enfilée à l'intérieur du fût.

A côté du fût est disposé un châssis 25 comprenant une potence 26 qui supporte un dispositif redresseur de fil 27 à quatre rouleaux auquel est associé un cône d'entrée 28 pour le fil 12 tourné vers le fût 22.

A la sortie du redresseur de fil 27, est disposé un ensemble de roues dont une première roue 30 est portée par un support oblique 31 fixé en un point 32 du montant vertical de la potence 26. Une seconde roue 34 est montée oscillante autour d'un point voisin du point de fixation 32 de fixation de la première roue 30 par l'intermédiaire d'une potence ou support mobile 35 auquel est suspendu un poids 36.

Le poids 36 est fixé à une tige 37 articulée sur la potence 35.

Une troisième roue 38 de renvoi du fil vers la platine, disposée au-dessus de la platine oscillante 10 est fixée à la structure de l'installation non représentée.

A la sortie de la troisième roue 38 est prévu un second redresseur de fil à quatre rouleaux 40.

Le pistolet 11 porte à son extrémité arrière opposée à sa buse de projection 42, une quatrième roue 44 ou roue d'admission du fil dans le pistolet, montée sur un support pivotant et permettant de modifier l'inclinaison du fil de métallisation 12 en fonction des oscillations de la platine 10.

Le fil de métallisation 12 se déloge de la bobine de réserve contenue dans le fût 22, passe par le col d'entrée 28, est redressé une première fois dans le redresseur 27, passe sur la première roue 30, puis sous le seconde roue 34, puis à nouveau sur la troisième roue 38. Il est maintenu en tension par le poids 36 agissant sur la potence oscillante 35 de support de la seconde roue 34.

Il est à nouveau redressé par le second redresseur de fil à quatre rouleaux 40 et il pénètre dans le pistolet à flamme 11 après être passé sur la quatrième roue 44.

Le pistolet 11 comporte un dispositif d'entraînement du fil en vue de l'amener dans la zone de fusion.

Ce dispositif connu en soi et non représenté comprend un servomoteur à génératrice tachymétrique incorporée, un ensemble de transmission avec réducteurs et molettes d'entraînement du fil et un dispositif de serrage pneumatique des molettes qui, par l'intermédiaire d'un piston assurent le serrage du fil entre elles.

Ainsi qu'on peut le voir plus clairement à la figure 4, le pistolet à flamme 11 comportant une embase 46 fixée à la platine 10, est pourvu à son extrémité opposée à la buse 42 de métallisation, d'un berceau 48 comprenant des paliers 49,50 sur lesquels est montée oscillante une fourche 51 de support de la quatrième roue d'admission 44.

Les paliers 49 et 50 sont orientés radialement par rapport à la platine oscillante 10.

Un guide 52 du fil de métallisation 12 à l'entrée de la roue 44 est en outre porté par la fourche 51.

Le palier 50 du berceau 48 qui se trouve le plus proche de la zone de fusion du pistolet 42 comporte un passage axial 56 traversé par le fil 12.

Le pistolet comporte en outre des embouts 58,60 destinés à recevoir des flexibles non représentés d'alimentation du pistolet en gaz et en oxygène.

Le gaz utilisé peut avantageusement être du propane, de l'acétylène ou du gaz naturel.

L'alliage ZnAl du fil est donc acheminé vers la zone de fusion du pistolet de projection 11 pour y être fondu en fines gouttelettes et projeté.

Le tuyau T à métalliser étant à la bonne température de travail, soit à environ 800°C et exempt d'oxydes de surface en raison de l'atmosphère d'azote qui l'entoure dans la zone de métallisation, il reçoit des jets 13 émis par les pistolets 11, un brouillard de gouttelettes de ZnAl qui viennent s'y plaquer.

Le mouvement de translation du tuyau combiné à un mouvement alternatif de rotation des pistolets 11 permet d'assurer une bonne régularité d'épaisseur du revêtement 62 obtenu.

L'alliage reste liquide sur le tuyau mais ne coule pas par un effet de capillarité et aussi en raison de l'oxydation superficielle très rapide et de la solidification superficielle du revêtement extérieur ainsi obtenu.

Pendant toute la phase de refroidissement qui suit la phase de métallisation et qui dure environ 15 mm, l'alliage réagit avec la fonte du matériau qui constitue le tuyau, pour former des intermétalliques de type Feₓ, Al(₁₋ₓ) chargés en faible proportion de Zn interstitiel.

Le résultat obtenu est un tuyau revêtu avec un revêtement extérieur réalisé en continu et parfaitement adhérent.

Le système d'aspiration associé à l'enceinte et relié notamment aux conduits d'aspiration 8 prévus dans le fond 7 et 15 prévus dans la paroi supérieure 14 de celle-ci permet la récupération des gouttelettes d'alliage qui n'ont pas atteint le tuyau.

On donne ci-après à titre d'exemple un certain nombre d'indications numériques relatives aux paramètres de fonctionnement et a la nature de l'alliage de métallisation utilisé.

La vitesse d'avance du fil 12 est de 3 m/mn, son diamètre est de 4 mm, et sa masse linéaire est de 70 g/m.

Le rendement de la production est de l'ordre de 50%.

Comme indiqué précédemment, le fil est réalisé soit en un alliage Zn₈₅Al₁₅ soit sous la forme d'un fil fourré à âme de Zn permettant d'obtenir un alliage Zn₄₅Al₅₅.

L'angle de rotation des pistolets de projection 11 est de 95°.

Le pas du cycle de projection est de 70 mm.

Les essais réalisés ont permis d'obtenir un revêtement de 100 g/m² à 500 g/m² avec un alliage de Zn₈₅ Al₁₅.

Comme représenté à la figure 5, la micrographie d'une coupe du revêtement obtenu montre bien l'obtention d'une interface diffusée.

On voit en effet sur cette figure, qu'entre la paroi de fonte 65 et la couche de revêtement de ZnAl 66, il s'est formé une interface intermétallique diffusée 67.

Les essais de chocs opérés sur le tuyau revêtu ont permis d'aller jusqu'à 150 J, c'est-à-dire jusqu'à la déformation du tuyau sans détériorer le revêtement.

Les caractéristiques en corrosion du revêtement obtenu sont de même niveau que celles que l'on pourrait obtenir par galvanisation à chaud à façon sur un même support et avec un même alliage.

Au cours de son revêtement, le tuyau ne subit pas d'effet de trempe.

Le procédé de métallisation suivant l'invention présente vis-à-vis de l'état de la technique les avantages suivants.

Il permet la maîtrise de l'épaisseur du revêtement de métallisation par réglage de la vitesse de l'avance des fils d'alliage de métallisation.

Il permet d'obtenir un revêtement en ligne en continu.

Il permet d'obtenir un revêtement diffusé et anti-corrosion.

Il permet une pose facile d'un bouche-pores en raison de la rugosité conférée au tuyau initialement lisse par le revêtement de métallisation.

Il permet enfin d'utiliser du fil fourré ainsi que d'autres alliages.

## Revendications

1. Procédé de métallisation d'un tuyau métallique obtenu par coulée verticale et déplacé verticalement en continu selon un mouvement ascendant, **caractérisé en ce qu**'il consiste:
- à refroidir le tuyau dans une atmosphère inerte vis-à-vis de l'oxydation jusqu'à une température de 700 à 900°C; et
- à projeter sur le tuyau préalablement refroidi à la température précitée, un alliage de métallisation à base de zinc à l'aide d'un ensemble de pistolets de projection disposés de manière à entourer le trajet du tuyau à métalliser.

2. Procédé suivant la revendication 1, **caractérisé en ce que** l'alliage à base de zinc est du ZnₓAl₁₋ₓ.

3. Procédé suivant l'une des revendications 1 et 2, **caractérisé en ce que** l'alliage de métallisation se présente sous la forme d'un fil.

4. Procédé suivant l'une des revendications 2 et 3, **caractérisé en ce que** ledit fil est un fil d'un alliage comprenant entre 5 et 15% de Al.

5. Procédé suivant l'une des revendications 2 et 3, **caractérisé en ce que** ledit fil est un fil de Zn₈₅Al₁₅.

6. Procédé suivant l'une des revendications 2 et 3, **caractérisé en ce que** ledit fil est un fil fourré formé d'une àme de Zn entourée d'une gaine d'Al permettant d'obtenir après fusion un alliage Zn₄₅Al₅₅.

7. Procédé suivant l'une des revendications 2 et 3, **caractérisé en ce que** ledit fil est un fil fourré formé d'une âme d'Al entourée d'une gaine de Zn.

8. Installation de métallisation d'un tuyau métallique obtenu par coulée continue verticale ascendante et déplacé verticalement en continu, **caractérisée en ce qu**'elle comprend sur le trajet du tuyau, une station de métallisation comprenant un passage pour le tuyau, une enceinte de métallisation (6), des pistolets de projection (11) montés dans ladite enceinte sur une platine oscillante (10) entourant ledit trajet, des moyens (20,21) d'alimentation de chaque pistolet en matériau de métallisation (12) et des moyens pour faire osciller la platine de support et pour déplacer les pistolets dans ladite enceinte selon un mouvement oscillant dont la fréquence et l'amplitude angulaire assurent la réalisation d'un revêtement uniforme en épaisseur.

9. Installation suivant la revendication 8, **caractérisée en ce que** le passage pour le tuyau (T) à revêtir comporte une partie inférieure (3), une partie supérieure (4) refroidie à l'eau, un masque coulissant (5) de contrôle de refroidissement du tuyau (T) étant disposé à la jonction des parties inférieure (3) et supérieure (4), l'enceinte de métallisation (6) étant disposée au-dessus de ladite partie supérieure (4) et étant surmontée par une gaine (16) refroidie à l'eau.

10. Installation suivant l'une des revendications 8 et 9, **caractérisée en ce que** les pistolets de projection (11) sont au nombre de trois et sont disposés sur la platine à 120° les uns des autres.

11. Installation suivant l'une des revendications 8 à 10, **caractérisée en ce que** les pistolets de projection (11) sont des pistolets à flamme ou des pistolets à arc.

12. Installation suivant l'une des revendications 8 à 11, **caractérisée en ce que** le matériau de métallisation (12) est un fil d'alliage ZnAl et les moyens d'alimentation en matériau de métallisation comprennent pour chaque pistolet une réserve de fil (20) et un dévidoir (21) commandé par le mouvement d'oscillation de la platine (10) de support des pistolets munis de moyens d'entraînement du fil.

13. Installation suivant l'une des revendications 8 à 12, **caractérisée en ce que** l'enceinte de métallisation (6) comporte un fond (7) incliné vers le bas, du centre vers la périphérie et pourvu d'orifices d'aspiration (8), ledit fond (7) étant raccordé en son centre à un capot anti-chutes (9) à travers lequel le tuyau (T) à revêtir, passe avec un jeu minimal afin d'éviter que le produit de métallisation projeté qui n'adhère pas à la paroi du tuyau ne tombe vers le bas de l'installation.

14. Installation suivant l'une des revendications 8 à 13, **caractérisée en ce que** les moyens d'alimentation de chaque pistolet (11) en produit de métallisation (12) comprennent une réserve de fil (20) et un dispositif de dévidage dudit fil à partir de la réserve et d'amenée vers le pistolet (11) correspondant.

15. Installation suivant la revendication 14, **caractérisée en ce que** la réserve de fil associée à chaque pistolet (11) comprend un fût (22) de réception d'une bobine de fil de métallisation pourvu d'un noyau central (23) sur lequel la bobine de fil est enfilée.

16. Installation suivant l'une des revendications 14 et 15, **caractérisée en ce que** le dispositif de dévidage du fil de métallisation comprend un ensemble de roues (30,34,38) d'acheminement du fil (12) de la réserve (20) jusqu'au-dessus de la platine oscillante (10) et une roue (44) d'admission dans le pistolet (11) correspondant du fil provenant de l'ensemble de roues (30,34,38), ladite roue d'admission étant montée oscillante sur le pistolet selon une direction radiale de ladite platine (10), son orientation suivant les oscillations de ladite platine (10).

17. Installation suivant la revendication 16, **caractérisée en ce que** l'ensemble de roues (30,34,38) comporte une première roue (30) supportant le fil (12) portée par un support fixe (31), une seconde roue (34) passant sur le fil (12) portée par un support oscillant (35) auquel sont associés des moyens (36,37) de tension du fil (12) et une troisième roue (38) de renvoi du fil (12) vers la roue (44) d'admission du fil dans le pistolet (11).

18. Installation suivant la revendication 17, **caractérisée en ce que** le dispositif de dévidage comporte en outre entre le fût (22) et la première roue (30), un cône d'entrée (28) pour le fil (12) et un premier dispositif redresseur de fil (27) et à la sortie de la troisième roue (38), un second dispositif redresseur de fil (40).

19. Installation suivant l'une des revendications 17 et 18, **caractérisée en ce que** les moyens de tension du fil (12) comprennent un poids (36) suspendu au support oscillant (35) de la seconde roue (34).

20. Installation suivant l'une des revendications 16 à 19, **caractérisée en ce que** la roue (44) d'admission du fil (12) dans le pistolet (11) est montée oscillante dans un berceau (48) de celui-ci au moyen d'une fourche (51) et de paliers (49,50) disposés radialement par rapport à la platine oscillante (10), le palier (50) le plus proche de la zone de fusion du pistolet (11) comprenant un passage (56) traversé par le fil (12).

21. Tuyau métallique obtenu par coulée continue verticale ascendante, **caractérisé en ce qu**'il comporte un revêtement de métallisation obtenu par le procédé suivant l'une quelconque des revendications 1 à 7.

## Patentansprüche

1. Verfahren zur Metallbeschichtung eines Metallrohrs, das durch senkrechten Guß erhalten wird und senkrecht kontinuierlich nach oben verschoben wird, **dadurch gekennzeichnet**, daß es darin besteht:
- das Rohr unter einer Schutzgasatmosphäre in bezug auf die Oxidation bis auf eine Temperatur von 700 bis 900°C abzukühlen; und
- auf das vorher auf die erwähnte Temperatur abgekühlte Rohr eine Metallbeschichtungs-Legierung auf der Basis von Zink mit Hilfe eines Satzes von Spritzpistolen zu spritzen, die so angeordnet sind, daß sie den Weg des zu beschichtenden Rohrs umgeben.

2. Verfahren nach Anspruch 1, **dadurch gekennzeichnet**, daß die Legierung auf der Basis von Zink ZnₓAl₁₋ₓ ist.

3. Verfahren nach einem der Ansprüche 1 und 2, **dadurch gekennzeichnet**, daß die Metallbeschichtungslegierung in Form eines Drahts vorliegt.

4. Verfahren nach einem der Ansprüche 2 und 3, **dadurch gekennzeichnet**, daß der Draht ein Draht einer Legierung ist, die zwischen 5 und 15% Al enthält.

5. Verfahren nach einem der Ansprüche 2 und 3, **dadurch gekennzeichnet**, daß der Draht ein Draht aus Zn₈₅Al₁₅ ist.

6. Verfahren nach einem der Ansprüche 2 und 3, **dadurch gekennzeichnet**, daß der Draht ein Seelendraht ist, der aus einer Seele aus Zn, umgeben von einer Hülle aus Al gebildet wird, wodurch nach dem Schmelzen eine Zn₄₅Al₅₅-Legierung erhalten werden kann.

7. Verfahren nach einem der Ansprüche 2 und 3, **dadurch gekennzeichnet**, daß der Draht ein Seelendraht ist, der aus einer Seele aus Al, umgeben von einer Hülle aus Zn gebildet wird.

8. Metallbeschichtungsanlage für ein Metallrohr, das durch aufsteigenden senkrechten Strangguß erhalten und durchlaufend senkrecht verschoben wird, **dadurch gekennzeichnet**, daß sie auf dem Weg des Rohrs eine Metallbeschichtungsstation aufweist, die einen Durchlaß für das Rohr, ein Metallbeschichtungsgehäuse (6), Spritzpistolen (11), die im Gehäuse auf einer schwenkbaren Platine (10) angebracht sind, die den Weg umgibt, Einrichtungen (20, 21) zur Speisung jeder Pistole mit Metallbeschichtungsmaterial (12) und Einrichtungen aufweist, um die Trägerplatine schwenken zu lassen und um die Pistolen im Gehäuse gemäß einer Schwenkbewegung zu bewegen, deren Häufigkeit und Winkelausschlag die Herstellung einer Verkleidung gleichmäßiger Stärke gewährleisten.

9. Anlage nach Anspruch 8, **dadurch gekennzeichnet**, daß der Durchlaß für das zu beschichtende Rohr (T) einen unteren Bereich (3) und einen wassergekühlten oberen Bereich (4) aufweist, wobei eine gleitende Maske (5) zur Steuerung der Abkühlung des Rohrs (T) am Übergang zwischen dem unteren (3) und dem oberen Bereich (4) angeordnet ist, wobei das Metallbeschichtungsgehäuse (6) oberhalb des oberen Bereichs (4) angeordnet ist und über ihm eine wassergekühlte Hülle (16) angebracht ist.

10. Anlage nach einem der Ansprüche 8 und 9, **dadurch gekennzeichnet**, daß es drei Spritzpistolen (11) gibt, die mit einem Abstand von 120° zueinander auf der Platine angeordnet sind.

11. Anlage nach einem der Ansprüche 8 bis 10, **dadurch gekennzeichnet**, daß die Spritzpistolen (11) Flammspritzpistolen oder Lichtbogenpistolen sind.

12. Anlage nach einem der Ansprüche 8 bis 11, **dadurch gekennzeichnet**, daß das Metallbeschichtungsmaterial (12) ein Draht einer ZnAl-Legierung ist und daß die Einrichtungen zur Speisung mit Metallbeschichtungsmaterial für jede Pistole einen Drahtvorrat (20) und eine Abhaspelvorrichtung (21) enthalten, die von der Schwenkbewegung der Trägerplatine (10) der mit Drahtantriebseinrichtungen versehenen Pistolen gesteuert wird.

13. Anlage nach einem der Ansprüche 8 bis 12, **dadurch gekennzeichnet**, daß das Metallbeschichtungsgehäuse (6) einen in Richtung von der Mitte zum Umfang nach unten geneigten Boden (7) aufweist, der mit Ansauglöchern (8) versehen ist, wobei der Boden (7) in seiner Mitte mit einer fallhemmenden Abdeckhaube (9) verbunden ist, durch die das zu beschichtende Rohr (T) mit einem minimalen Spiel durchtritt, um zu vermeiden, daß versprühtes Metallbeschichtungsmaterial, das nicht an der Wand des Rohrs haftet, in der Anlage nach unten fällt.

14. Anlage nach einem der Ansprüche 8 bis 13, **dadurch gekennzeichnet**, daß die Speiseeinrichtungen jeder Pistole (11) mit Metallbeschichtungsmaterial (12) einen Drahtvorrat (20) und eine Vorrichtung zum Abhaspeln des Drahts vom Drahtvorrat und zur Zuführung zur entsprechenden Pistole (11) aufweisen.

15. Anlage nach Anspruch 14, **dadurch gekennzeichnet**, daß der jeder Pistole (11) zugeordnete Drahtvorrat ein Faß (22) zur Aufnahme einer Metallbeschichtungsdrahtspule aufweist, das mit einem zentralen Kern (23) versehen ist, auf den die Drahtspule aufgefädelt wird.

16. Anlage nach einem der Ansprüche 14 und 15, **dadurch gekennzeichnet**, daß die Abhaspelvorrichtung für den Metallbeschichtungsdraht einen Satz von Rädern (30, 34, 38) zur Führung des Drahts (12) vom Vorrat (20) bis über die schwenkbare Platine (10) und ein Rad (44) zur Zuführung des von dem Satz von Rädern (30, 34, 38) kommenden Drahts in die entsprechende Pistole (11) aufweist, wobei das Zuführungsrad gemäß einer radialen Richtung der Platine (10) schwenkbar auf die Pistole montiert wird, wobei seine Ausrichtung den Schwenkbewegungen der Platine (10) folgt.

17. Anlage nach Anspruch 16, **dadurch gekennzeichnet**, daß der Satz von Rädern (30, 34, 38) ein erstes, den Draht (12) stützendes Rad (30), das von einem festen Träger (31) getragen wird, ein zweites, über dem Draht (12) verlaufendes Rad (34), das von einem schwenkbaren Träger (35) getragen wird, dem Einrichtungen (36, 37) zum Spannen des Drahts (12) zugeordnet sind, und ein drittes Rad (38) zum Umlenken des Drahts (12) zum Zuführungsrad (44) des Drahts in die Pistole (11) aufweist.

18. Anlage nach Anspruch 17, **dadurch gekennzeichnet**, daß die Abhaspelvorrichtung außerdem zwischen dem Faß (22) und dem ersten Rad (30) einen Einführkegel (28) für den Draht (12) und eine erste Drahtrichtvorrichtung (27) und am Ausgang des dritten Rads (38) eine zweite Drahtrichtvorrichtung (40) aufweist.

19. Anlage nach einem der Ansprüche 17 und 18, **dadurch gekennzeichnet**, daß die Einrichtungen zum Spannen des Drahts (12) ein Gewicht (37) aufweisen, das am schwenkbaren Träger (35) des zweiten Rads (34) aufgehängt ist.

20. Anlage nach einem der Ansprüche 16 bis 19, **dadurch gekennzeichnet**, daß das Rad (44) zur Zufuhr des Drahts (12) in die Pistole (11) in einem Halter (48) dieser Pistole mittels einer Gabel (51) und Lagern (49, 50) schwenkbar montiert ist, die in bezug auf die schwenkbare Platine (10) radial angeordnet sind, wobei das der Schmelzzone der Pistole (11) am nächsten liegende Lager (50) einen vom Draht (12) durchquerten Durchlaß (56) aufweist.

21. Metallrohr, das durch senkrecht ansteigenden Strangguß erhalten wurde, **dadurch gekennzeichnet,** daß es eine Metallbeschichtung aufweist, die durch das Verfahren gemäß einem der Ansprüche 1 bis 7 erhalten wurde.

## Claims

1. A process for metallizing a metal pipe obtained by vertical casting and continuously moved vertically with an ascending movement, **characterised in that** it consists in:
- cooling the pipe down to a temperature of 700 to 900°C in an atmosphere inert with regard to oxidisation; and
- discharging a zinc-based metallizing alloy onto the pipe which has already been cooled down to the above-mentioned temperature, with the aid of a set of discharge guns arranged in a manner as to surround the path of the pipe to be metallized.

2. A process according to Claim 1, **characterised in that** the zinc-based alloy is ZnₓAl₁₋ₓ.

3. A process according to one of Claims 1 and 2, **characterised in that** the metallizing alloy is in the form of a wire.

4. A process according to one of Claims 2 and 3, **characterised in that** the said wire is a wire of an alloy containing between 5 and 15% of Al.

5. A process according to one of Claims 2 and 3, **characterised in that** the said wire is a wire of Zn₈₅Al₁₅.

6. A process according to one of Claims 2 and 3. **characterised in that** the said wire is a core wire made up of a core of Zn surrounded by a sheath of Al, enabling an alloy Zn₄₅Al₅₅ to be obtained after fusion.

7. A process according to one of Claims 2 and 3, **characterised in that** the said wire is a core wire made up of a core of Al surrounded by a sheath of Zn.

8. An installation for metallizing a metal pipe obtained by uphill vertical continuous casting and continuously moved vertically, **characterised in that** along the path of the pipe it has a metallizing station comprising a passage for the pipe, a metallizing chamber (6), discharge guns (11) mounted in the said chamber on an oscillating plate (10) surrounding the said path, means (20, 21) for supplying each gun with metallizing material (12) and means to cause the supporting plate to oscillate and to move the guns in the said chamber with an oscillating movement whose frequency and angular amplitude guarantee that a coating of uniform thickness is produced.

9. An installation according to Claim 8, **characterised in that** the passage for the pipe (T) to be coated has a lower part (3), a water-cooled upper part (4), a sliding screen (5) to control cooling of the pipe (T) being arranged where the lower (3) and upper (4) parts meet, the metallizing chamber (6) being arranged above the said upper part (4) and being surmounted by a water-cooled sleeve (16).

10. An installation according to one of Claims 8 and 9, **characterised in that** the discharge guns (11) are three in number and arc arranged on the plate at 120° relative to one another.

11. An installation according to one of Claims 8 to 10, **characterised in that** the discharge guns (11) are flame guns or arc guns.

12. An installation according to one of Claims 8 to 11, **characterised in that** the metallizing material (12) is a wire of alloy ZnAl and the means for supplying metallizing material comprise, for each gun. a reserve of wire (20) and an unwinder (21) which is controlled by the oscillation of the plate (10) for supporting the guns provided with means for feeding the wire.

13. An installation according to one of Claims 8 to 12, **characterised in that** the metallizing chamber (6) has a bottom (7) which is inclined downwards, from the centre towards the periphery, and which is provided with suction conduits (8), the said bottom (7) being joined in its centre to a remainders-proof hood (9) through which the pipe (T) to be coated passes with minimum clearance in order to prevent the discharged metallizing product which has not adhered to the wall of the pipe from falling towards the bottom of the installation.

14. An installation according to one of Claims 8 to 13, **characterised in that** the means for supplying each gun (11) with metallizing product (12) comprise a wire reserve (20) and a device for unwinding the said wire from the reserve and conveying it towards the corresponding gun (11).

15. An installation according to Claim 14, **characterised in that** the wire reserve associated with each gun (11) comprises a drum (22) which is for receiving a coil of metallizing wire and which is provided with a core (23) on which the coil of wire is placed.

16. An installation according to one of Claims 14 and 15, **characterised in that** the device for unwinding the metallizing wire comprises a set of wheels (30, 34, 38) for conveying the wire (12) from the reserve (20) to above the oscillating plate (10), and a wheel (44) for intake of the wire - coming from the set of wheels (30, 34, 38) - into the corresponding gun (11), the said intake wheel being mounted so as to oscillate on the gun in a radial direction of the said plate (10), its position following the oscillations of the said plate (10).

17. An installation according to Claim 16, **characterised in that** the set of wheels (30. 34, 38) comprises a first wheel (30) which supports the wire (12) and which is borne by a fixed support (31), a second wheel (34) which proceeds on the wire (12) and which is borne by an oscillating support (35) with which tension means (36, 37) for the wire (12) arc associated, and a third wheel (38) for returning the wire (12) towards the wheel (44) for intake of the wire (12) into the gun (11).

18. An installation according to Claim 17, **characterised in that** furthermore the unwinding device has an entry cone (28) for the wire (12) and a first wire-straightening device (27) which are located between the drum (22) and the first wheel (30), and has a second wire-straightening device (40) located upon leaving the third wheel (38).

19. An installation according to one of Claims 17 and 18, **characterised in that** the tension means for the wire (12) comprise a weight (37) suspended from the oscillating support (35) of the second wheel (34).

20. An installation according to one of Claims 16 to 19, **characterised in that** the wheel (44) for intake of the wire (12) into the gun (11) is mounted so as to oscillate in a cradle (48) of the latter by means of a fork (51) and bearings (49, 50) arranged radially with respect to the oscillating plate (10). the bearing (50) located closest to the fusion zone of the gun (11) having a passage (56) through which the wire (12) passes.

21. A metal pipe obtained by uphill vertical continuous casting, **characterised in that** it has a metal coating which has been obtained by the process according to any one of Claims 1 to 7.
